# EUROPÄISCHE PATENTSCHRIFT

(11) **EP 0 095 650 B1**
(45) Veröffentlichungstag und Bekanntmachung des Hinweises auf die Patenterteilung: **30.07.1986**
(21) Anmeldenummer: 83104831.9
(22) Anmeldetag: 17.05.1983
(51) Int. Cl.: G03C 5/54

(54) **Bildempfangselement für das Farbdiffusionsübertragungsverfahren**
Image receiving element for the colour diffusion transfer process
Elément récepteur d'image pour le procédé par diffusion-transfert de colorants

(30) Priorität: 29.05.1982 DE 3220435
(43) Veröffentlichungstag der Anmeldung: 07.12.1983
(73) Patentinhaber: Agfa-Gevaert AG, 51373 Leverkusen (DE)
(72) Erfinder: Strauss, Jürgen, Dr., D-5000 Köln 80 (DE); Helling, Günter, Dr., D-5068 Odenthal (DE); Bergthaller, Peter, Dr., D-5000 Köln 80 (DE)

## Beschreibung

Die Erfindung betrifft ein Bildempfangselement für die Herstellung' farbfotografischer Bilder nach dem Farbdiffusionsübertragungsverfahrem, wobei für die Erzeugung des Farbfildes vorwiegend nachmetallisierbare diffusionsfähige Farbstoffe zur Anwendung gelangen. Das Bildempfangselement weist erfindungsgemäß eine auf einem Schichtträger angeordnete Schichtenkombination auf, bestehend aus einer durch diffusionsfähige organische Farbstoffe anfärbbare Schicht und einer hierzu benachbarten hydrophilen Bindemittelschicht, die ein Metallisierungsmittel in Form einer Dispersion eines wasserunlöslichen organischen Kupfer (II)- oder Nickelkomplexes enthält.

In Bildempfangsschichten für das fotografische Farbdiffusionsübertragungsverfahren ist die Verwendung von mehrwertigen, insbesondere komplexbildenden Metallkationen von besonderem Interesse. Bekanntlich wird bei dem besonders für die Colorsofortbildfotografie wichtigen Farbdiffusionsübertragungsverfahren ein lichtempfindliches Aufzeichnungsmaterial mit mehreren Silberhalogenidemulsionsschichten unterschiedlicher Spektralempfindlichkeit und diesen zugeordneten farbgebenden Verbindungen verwendet. Als farbgebende Verbindungen kommen beispielsweise sogenannte Farbstoffentwickler (« dye developer •) in Frage, wobei es sich um originär diffusionsfähige Verbindungen mit einem chromophoren Rest handelt und einer Entwicklertunktion, durch die die Verbindungen bei der Entwicklung bildmäßig immobilisiert werden, oder auch nicht-diffundierende farbgebende Verbindungen mit einem chromophoren Rest, der bei Entwicklung bildmäßig als diffusionsfähiger Farbstoff oder Farbstoffvorläufer in Freiheit gesetzt wird (Farbabspalter). Sofern der chromophore Rest der Farbstoffentwickler oder der Farbabspalter besondere Substituenten enthält, die als Liganden zur Komplexbildung mit mehrwertigen Metallkationen geeignet sind, besteht die Möglichkeit, die Komplexbildung zur Verbesserung der Lichtstabilität, zur Beeinflussung des Farbtones sowie zur Fixierung der in die Bildempfangsschicht übertragenen Bildfarbstoffe auszunutzen. Zweckmäßigerweise wird die Komplexierung erst nach erfolgtem Farbübertrag durchgeführt, wozu entweder das Bildempfangsmaterial mit einer Lösung der komplexbildenden mehrwertigen Metallkationen, z. B. in Form einer Lösung der entsprechenden Salze, behandelt wird oder dadurch, daß die mehrwertigen Metallkationen in eine oder mehrere Schichten des Bildempfangsmaterials eingelagert werden, so daß sie sofort während des Entwicklungsvorganges mit den eindiffundierenden Farbstoffen unter Komplexbildung reagieren können.

In Research Disclosure Nr. 18 534 (September 1979) sind Polymere mit einem Gehalt an komplex gebundenen mehrwertigen Metallkationen und deren Verwendung in Bildempfangsschichten von Farbfotografischen Materialien für das Farbdiffusionsübertragungsverfahren beschrieben. Die Aufnahmekapazität der dort erwähnten Polymerisate für mehrwertige Metallkationen ist jedoch begrenzt.

Aus EP-A 0009 411 ist es bekannt, daß als Metallisierungsmittel für nachkomplexierbare Bildfarbstoffe die kationischen Nickel- oder Kupfer-(II)-Komplexe von Polyvinylpyridin oder Polyvinylimidazol verwendet werden können. Diese Komplexe weisen zwar bei neutralem pH nur wenig Eigenfärbung auf, sie nehmen aber beim pH-Wert eines alkalischen Verarbeitungsmediums rasch eine dunkle Färbung an, die nur sehr langsam - wenn überhaupt - wieder abgebaut wird und das Bild während dieser Zeit unansehnlich macht.

Aus der genannten europäischen Patentanmeldung ist weiterhin bekannt, daß als Metallisierungsmittel Metallkomplexe von Polymeren mit Iminodiessigsäureein-heiten verwendet werden können. Diese Metallisierungsmittel sind polymer-chemisch schwer zu handhaben und - insbesondere im Fall von Latexpolymeren - agglomerationsanfällig.

In US-A4282305 ist ein Bildempfangselement mit einer doppelschichtigen Struktur beschrieben, bestehend aus einer ein Metallisierungsmittel in einem hydrophilen Bindemittel enthaltenden Metallspenderschicht und einer darüber angeordneten anfärbbaren Schicht. Als Metallisierungsmittel werden wäßrige Lösungen von Metallsalzen, z. B. Nickelsulfat erwähnt. Die anfärbbare Schicht enthält ein polymeres Beizmittel mit heterocyclischen tertiären Aminogruppen, z. B. Polyvinylimidazol. Selbst bei dieser doppelschichtigen Anordnung treten durch Reaktion von Kupfer (II)- oder Nickelionen mit Polyvinylimidazol bei der Herstellung gießtechnische Schwierigkeiten auf. Außerdem ist ein solches Bildempfangselement unbrauchbar, wenn Kupfersalze als Metallisierungsmittel verwendet werden, da dann schon Mengenanteile von 5 mmol/m² oder weniger eine unerwünschte prohibitive Anfärbung der Bildweißen bewirken.

Aufgabe der Erfindung ist es, ein Bildempfangselement für farbfotografische Bilder nach dem Farbdiffusions-übertragungsverfahren, bei dem Metallisierungsmittel und polymere Beizmittel in getrennten aber benachbarten Schichten enthalten sind, so aus zugestalten, daß die als Metallisierungsmittel dienenden Nickel- oder Kupfer-(II)-Ionen diffusionsfest gebunden sind, mit kationischen Beizmitteln nicht agglomerieren und keinerlei Nachteile für das entstehende Bild, insbesondere keine störende Eigenfärbung aufweisen.

Es wurde gefunden, daß ein doppelschichtiges Bildempfangselement, das den geschilderten Ansprüchen genügt, hergestellt werden kann, wenn man als Metallisierungsmittel wasserunlösliche organische Nickel- oder Kupfer-(II)-Komplexe verwendet und diese in Form wäßriger Dispersionen, gegebenenfalls unter Mitverwendung von Ölbildnern der Gießlösung für die benachbarte hydrophile Bindemittelschicht zusetzt.

Gegenstand der Erfindung ist ein Bildempfangselement für das Farbdiffusionsübertragungsverfahr en, mit einer auf einem Schichtträger angeordneten durch diffusions-fähige organische Farbstoffe anfärbbaren Schicht und einer hierzu benachbarten ein Metallisierungsmittel für nachmetallisierbare Farbstoffe enthaltenden hydrophilen Bindemittelschicht, dadurch gekennzeichnet, daß die benachbarte hydrophile Bindemittelschicht das Metallisierungsmittel in Form einer gegebenenfalls Ölbildnerhaltigen Dispersion eines wasserunlöslichen organischen Kupfer-(II)- oder Nickelkomplexes einer Verbindung einer der folgenden Formeln I bis VI enthält.

Nickelkomplexe und Kupfer-(II)-Komplexe von Iminobismethylenphosphinsäuren oder -phosphonsäuren (Formel I) oder von Iminodiessigsäuren (Formel II)

Nickelkomplexe von 2,2'-Thiobisphenolen, 2,2'-Sulfinylbisphenolen oder 2,2'-Sulfonylbisphenolen (Formeln III und IV)

Nickelkomplexe und Kupfer-(II)-Komplexe von enolisierbaren 1,3-Dicarbonylverbindungen, z. B. 1,3-Diketonen (Formel V) oder β-Ketocarbonsäureestern (Formel VI)

In den Formeln I bis VI bedeuten :
R¹ einen gegebenenfalls durch ―O― unterbrochenen, Kohlenwasserstoffrest mit, bis zu 30 C-Atomen ;
R², R^{2'} Wasserstoff, Alkyl mit bis zu 5 C-Atomen, Cycloalkyl, Aralkyl oder Aryl mit 6 bis 10 C-Atomen,
R³, R³' Alkyl oder Alkoxy mit 1 bis 4 C-Atomen, Aralkyl oder OH ; x
R⁴ einen Kohlenwasserstoffrest mit bis zu 18 C-Atomen, der entweder direkt oder über -0- angeknüpft ist, Halogen oder eine Gruppe R⁶ ;
R⁵ Wasserstoff, Halogen, Alkyl oder Alkoxy mit bis zu 18 C-Atomen, Alkenyl, einen Rest zur Vervollständigung eines ankondensierten Benzolringes, oder eine Gruppe R⁶, falls nicht R⁴ eine Gruppe R⁶ bedeutet ; _{R}⁶
―NH―CO―R¹¹ oder ―NH―SO₂-R¹² ;
R⁷, R⁷Alkyl, Aryl oder eine heterocyclische Gruppe ;
R⁸ Wasserstoff oder eine Gruppe R7; oder R⁷ und R⁸ bedeuten zusammen einen Rest zur Vervollständigung eines carbocyclischen oder heterocyclischen Ringes ;
R⁹ Alkyl, Aralkyl oder Cycloalkyl mit bis zu 8 C-Atomen ;
R¹⁰, R^{10'} Reste wie R² und R²' oder beide zusammen einen Rest zur Vervollständigung einer 5-, 6-oder 7-gliedrigen cyclischen Aminogruppe (Pyrrolidin, Piperidin, Perhydroazepin, Morpholin) ;
R¹¹ Alkyl, Aralkyl, Aryl, ―OR⁹ oder
_{R}¹² Alkyl, Aryl oder

Die in den Formeln I bis VI dargestellten Reste R¹ bis R⁸ haben u. a. die Funktion von Ballastresten, d. h. die Gesamtheit der in einer Verbindung vorliegenden Reste ist hinsichtlich der Größe derart beschaffen, daß eine diffusionsfeste Einlagerung der aus den Verbindungen gebildeten Nickel- bzw. Kupfer-(II)-Komplexe in fotografische Schichten gewährleistet ist.

Als Kohlenwasserstoffreste, die durch R¹ und R⁴ dargestellt sind, kommen beispielsweise in Frage : Alkyl, Aralkyl, Cycloalkyl oder Aryl. Besondere Beispiele sind Ethyl, n-Butyl, 2-Ethylhexyl, n-Dodecyl, n-Octadecyl, Benzyl, Phenylethyl, Phenyl, 4-Dodecylphenyl, Cyclohexyl. Ein durch -0- unterbrochener Kohlenwasserstoffrest ist beispielsweise ein Alkoxyalkylrest oder ein Aroxyalkylrest ; ein Beispiel hierfür wäre etwa eine 4-(2,4-Bis-tert.-amylphenoxy)-butylgruppe.

Eine durch R², R³, R⁵, R⁷, R⁹, R¹¹ oder R¹² dargestellte Alkylgruppe ist beispielsweise Methyl, Ethyl, n-Propyl, n-Butyl, lsobutyl oder n-Heptadecyl.

Beispiele für durch R², R⁷, R¹¹ oder R¹² dargestellte Arylgruppen sind Phenyl und Naphthyl, die gegebenenfalls weiter substituiert sein können, z. B. durch Hydroxy, Methoxy, t-Butyl oder eine Gruppe mit Ballastcharakter, etwa eine n-Dodecylthio- oder n-Hexadecyloxygruppe.

Ein durch R⁷ und R⁸ vervollständigter carbocyclischer Ring ist beispielsweise ein Cyclohexadienonring. Beispiele für 1,3-Dicarbonylverbindungen, in denen R⁷ und R⁸ zusammen einen heterocyclischen Ring vervollständigen, sind etwa 4-Acylpyrazolinone der folgenden Formel VII worin
R¹³ für eine Gruppe R⁷ und R¹⁴ für Alkyl steht und
R⁷ und R^{7'} die bereits angegebene Bedeutung haben.

Beispiele für Verbindungen der allgemeinen Formeln I bis VI sind im folgenden angegeben.

Die zur Herstellung geeigneter Nickel- oder Kupfer-(II)-chelate verwendeten Iminobismethylenphosphonsäuren- bzw. phosphinsäuren (Formel I) sind grundsätzlich bekannt. Ihre Herstellung ist beispielsweise beschrieben in Houben-Weyl, Methoden der organischen Chemie, Band XII/1, Seiten 486-488 sowie in den Artikeln von Petrov Makljaev und Bliznjuk in Chem. Abstr. 54, 260 (1960) und G. M. Kosolapoff in J. Amer. Chem. Soc. 67,1 180 (1945) ; des weiteren in US-A 2 470 190. Sie erfolgt auf günstigem Weg durch Umsetzung von 1 Mol primärem Amin mit zwei Mol Carbonylverbindung, bevorzugt Formaldehyd oder Benzaldehyd und zwei Mol Phosphorigsäuredialkylester oder Phosphonigsäuredialkylester. Der dabei gebildete N-substituierte Iminobismethylenphosphonsäurediester oder Iminobismethylenphosphinsäureester läßt sich mit Mineralsäuren, insbesondere mit Bromwasserstoff- oder Jodwasserstoffsäure leicht verseifen.

Steht in Formel I R³ und R^{3'} für einen Alkoxyrest, dann resultiert am Ende der Synthese je nach den angewandten Hydrolysebedingungen entweder eine zweibasige Phosphonsäuregruppe oder eine einbasige Phosphinsäuremonoestergruppe.

Die Ausgangsmaterialien für die erfindungsgemäßen Iminobismethylenphosphonsäuren und Phosphinsäuren sind durchwegs bekannte und technisch bequem zugängliche Verbindungen. So werden z. B. die Alkanphosphonigsäuremonoalkylester aus den bequem zugänglichen-dialkylestern durch saure Verseifung auf einfache Weise und in hohen Ausbeuten hergestellt. In diesem Zusammenhang ist auf den Artikel von K. Sasse in Houben-Weyl, Band XII/1 Seiten 294-331 zu verweisen. Detaillierte Angaben zu einzelnen Synthesen finden sich bei M. Sander, Chem. Ber. 93, 1220 (1960) und K. A. Petrov, Zhnr. obszh. Khim. 31, 179 (1961).

Beispielhaft für die benutzten Syntheseverfahren ist nachstehend die Herstellung der Verbindung 1 beschrieben.

### Verbindung 1

### a) N-Octadecyliminobismethylenphosphinsäurediisobutylester

Zu 134,5 g (0,5 mol) n-Octadecylamin und 122 g (1,0 mol) Methanphosphorigsäuremonoisobutylester wurden bei 20 °C unter Rühren 100 g 30 %ige Formaldehydlösung zugetropft. Es wurde noch 2 h am Dampfbad nachgerührt und anschließend unter vermindertem Druck eingeengt. Das Produkt fällt als schwach gelbliches Öl an.

### b) N-Octadecyliminobismethylenphosphinsäure (Verbindung 1)

Das Rohprodukt aus der vorher beschriebenen Umsetzung wurde in 600 ml Essigsäure aufgenommen, auf 80 °C erwärmt und mit 170 g 48 %iger Bromwasserstoffsäure versetzt. Man hält noch 6 h unter Rückfluß und kühlte dann auf Raumtemperatur ab. Das Reaktionsgemisch wurde zwischen 800 ml Dichlormethan und 300 ml Wasser verteilt. Die Dichlormethanphase wurde abgetrennt und eingedampft. Beim Digerieren mit Acetonitril kristallisierte die Masse durch. Ausbeute 162 g = 72 % der Theorie.

Die zur Herstellung geeigneter Nickel- oder Kupfer (II)-chelate verwendeten Iminodicarbonsäuren (Formel II) sind ebenfalls grundsätzlich bekannt. Ihre Herstellung ist beispielsweise beschrieben in Houben-Weyl, Band XI/2 Seiten 404-416 sowie in dem Artikel von Stein, Gregor und Spoerri in J. Amer. Chem. Soc. 77, 191 (1955).

Sie erfolgt auf günstigem Weg durch Umsetzung von 1 Mol primärem Amin mit 1 Mol eines a-Chlorcarbonsäureesters. Der dabei gebildete N-substituierte Aminocarbonsäureester läßt sich mit Natronlauge besonders leicht verseifen. Durch weitere Umsetzung mit 1 Mol a-Chlorcarbonsäure-Natriumsalz erhält man das Dinatriumsalz einer Iminodicarbonsäure. Als Beispiel für die benutzten Syntheseverfahren ist nachstehend die Herstellung der Verbindung 3 beschrieben.

### Verbindung 3

### N-Octadecyliminodiessigsäure

53,8 g (0,2 mol) n-Octadecylamin und 34,0 g (0,22 mol) Chloressigsäuremethylester wurden in 400 ml Ethanol 3 h am Dampfbad erhitzt. Zu der Lösung wurden 25 g Natriumhydroxid in 150 ml Wasser gegeben und es wurde weitere 2 h am Dampfbad gerührt. 35,7 g (0,22 Mol) Chloressigsaures Natrium und 10 g (0,25 mol) Natriumhydroxid in 200 ml Ethanol und 200 ml Wasser wurden zugegeben und das Gemisch wurde Weitere 4 h am Dampfbad erhitzt. Nach Abkühlen wurde der Niederschlag abfiltriert und an der Luft getrocknet.

Ausbeute : 72,6 g, 87 % der Theorie ; farbloses Kristallpulver.

Die Herstellung der 2,2'-Thiobisphenole (Formel 111) ist grundsätzlich bekannt und z. B. in der GB-A 858 890 sowie in der DE-A 29 37 294 beschrieben. Alle aufgeführten 2,2'-Thiobisphenole wurden nach dem dort angegebenen Verfahren durch Umsetzung des entsprechenden Phenols mit der 0,5-molaren Menge Schwefeldichlorid in Gegenwart von wenig ZnCI₂ hergestellt. Falls das eingesetzte Phenol zwei unsubstituierte o-Stellungen zur phenolischen Hydroxylgruppe aufweist und Schwefeldichlorid im Überschuß eingesetzt wird, werden Umsetzungsprodukte erhalten, die neben den Thiobisphenolen höhermolekulare Verbindungen mit 2, 3 oder mehr Resten enthalten. Die Sulfoxide und Sulfone sind aus den Thiobisphenolen durch milde Oxidation mit H₂0₂ in Eisessig oder in Dimethylformamid bei Gegenwart von Wolframsäure herzustellen. Sie sind in Methanol besser löslich als die Thiobisphenole.

1,3-Diketone (Formel V) und α-Ketoester (Formel VI) sind grundsätzlich bekannt und z. B. in Houben-Weyl, Band VII/2d, Seite 525 ff., Band VIII, Seite 567 ff und Band VI/ld, Seite 41 bis 45 und Seite 68 ff beschrieben. Ihre Herstellung erfolgt auf günstigem Weg durch Umsetzung von 1 Mol Keton und 1 Mol Carbonsäureester bzw. Kohlensäureester mit einer Base (z. B. NaH) in Toluol als Lösungsmittel. Beispielhaft für die benutzten Syntheseverfahren ist nachstehend die Herstellung der Verbindung 6 beschrieben.

### Verbindung 6

96,0 g (0,3 mol) p-Dodecylthioacetophenon und 9,0 g (0,3 mol) 80 % NaH-Dispersion in Weiß-Öl wurden mit 54,0 g Ethylacetat in 400 ml Toluol zum Sieden gebracht. Es wurde 2 h bei 120°C nachgerührt. Nach Abkühlen der Lösung wurde mit 120 ml Isopropanol, dann mit 200 ml 2N Salzsäure versetzt. Die organische Phase wurde abgetrennt und eingeengt. Der feste Rückstand wurde aus Acetonitril umkristallisiert. Ausbeute 97,6 g = 90 % der Theorie ; farblose Kristalle.

4-Acylpyrazolone (Formel VII) sind ebenfalls grundsätzlich bekannt und z. B. in BE-A 817 382, DE-A 24 10 370 und US-A4146540 beschrieben. Beispielhaft für die benutzten Syntheseverfahren ist nachstehend die Herstellung der Verbindung 9 beschrieben.

### Verbindung 9

134,5 g (0,77 mol) 1-Phenyl-3-methyl-5-pyrazolon, 50,0 g (0,89 Mol) Calciumoxid und 250 ml Dioxan wurden auf 75 °C erhitzt. 228 g (0,77 mol) Octadecansäurechlorid wurden über 45 min zugetropft. Nach der Zugabe wurde 1 h bei 80 °C gerührt, dann auf Raumtemperatur abgekühlt. 400 ml Methanol und 100 ml konzentrierte Salzsäure wurden zugegeben und das Gemisch 30 min nachgerührt. Nach Stehen über Nacht wurde filtriert und aus Methanol umkristallisiert. Ausbeute 71,6 g = 21 % der Theorie.

Die Herstellung der Nickel- und Kupfer II-Chelate wird nachstehend erläutert.

### Chelat 1

### (Cu-(II)-chelat von Verbindung 1)

113 g der Verbindung 1 wurden mit 50 g Kupferacetathydrat in 800 ml absolutem Ethanol 6 h unter Rückfluß gehalten. Die Lösung wurde in ein Gemisch aus 500 ml Dichlormethan und 500 ml Wasser eingetragen, die Dichlormethanphase wurde abgetrennt und in 1 I Acetonitril eingerührt. Der grüne Niederschlag wurde abfiltriert und mit Acetonitril gewaschen.
Ausbeute 80 g 60 % der Theorie
Cu berechnet auf Monohydrat 11,9%
Cu gefunden 11,4%

### Chelat 2

### (Ni-chelat von Verbindung 1)

45,5g (0,1 mol) Verbindung 1 wurden mit 25g (0,1 mol) Nickelacetat-tetrahydrat und 15 g Ethyldiisopropylamin in 200 ml Ethanol aufgekocht und 4 h unter Rückfluß gehalten. Nach dem Eindampfen unter vermindertem Druck wurdeder Rückstand zwischen 300 ml Dichlormethan und 200 ml Wasser verteilt, die Dichlormethanphase abgetrennt, mit NaCl getrocknet und eingedampft.

Ausbeute : 50 g blaßgrünes Pulver.

Sowohl das Cu-(II)-chelat als auch das Ni-chelat sind in Ethylacetat gut löslich.

Chelat 1 entspricht vermutlich der Formel

Chelat 2 entspricht vermutlich der Formel

### Chelat 3

### (Ni-chelat von Verbindung 3)

41,6 g (0,1 mol) Verbindung 3 wurden mit 25 g (0,1 mol) Nickelacetat-tetrahydrat und 15 g Ethyldiisopropylamin nach der Vorschrift für Chelat 2 zur Umsetzung gebracht.

Ausbeute : 42 g blaß-grünes Pulver

### Chelat 4

### (Cu-(II)-chelat von Verbindung 3)

41,6 g (0,1 Mol) Verbindung 3 wurden mit 20 g (0,1 Mol) Kupferacetat-hydrat analog der Vorschrift für Chelat 1 zum Umsetzung gebracht.

Ausbeute : 40 g grünes Pulver

Chelat 3 entspricht vermutlich der Formel

Chelat 4 entspricht vermutlich der Formel

Die wasserunlöslichen Ni-chelate der 2,2'-Thiobisphenole, 2,2'-Sulfinylbisphenole und 2,2'-Sulfonylbisphenole enthalten pro Mol Bisphenol (III, IV) 0,5-1,5 Mol Nickel ; sie entsprechen im Fall der Bisphenole III beispielsweise den allgemeinen Formeln VIII, IX, X oder XI, worin die angegebenen Reste die oben beschriebene Bedeutung haben und L, L' für nicht farbige neutrale (L) oder anionische (L') Fremdliganden stehen, die bei der Herstellung der Komplexe mit eingebracht werden.

Die Herstellung der wasserunlöslichen Nickelkomplexe von Verbindungen der Formeln 111 und IV kann auf verschiedene Weise erfolgen. Bevorzugt werden jene Verfahren, bei denen das Bisphenol sowie gegebenenfalls ein zusätzlicher Ligand in einem niedrigsiedenden, mit Wasser nicht mischbaren Lösungsmittel vorliegen und das Nickelsalz über eine wäßrige oder zumindest teilweise wäßrige Phase eingebracht wird. Die Umsetzung wird dabei im allgemeinen unter starken Rühren durchgeführt und so lange fortgesetzt, bis aus der wäßrigen Phase kein Nickel mehr aufgenommen wird. Zur Beschleunigung der Umsetzung kann das Gemisch erhitzt, bzw. ein Teil des Lösungsmittels abdestilliert werden. Nach beendeter Umsetzung wird die wäßrige, gegebenenfalls überschüssiges Nickelsalz enthaltende Phase abgetrennt.

Die Umsetzung erfolgt bevorzugt bei pH-Werten oberhalb 7, bezogen auf die wäßrige Phase. Als Base kann ein Alkalihydroxid, ein Alkalialkoholat, ein Amin oder Amidin, ein Alkaliphenolat, ein wasserlösliches Carbonat oder ein wasserlösliches Salz einer Carbonsäure verwendet werden.

Als Fremdligand L, der gegebenenfalls in das Nickelchelat mit eingebaut wird, kommt beispielsweise in Frage : ein bevorzugt tertiäres Mono- oder Diamin oder Amidin, z. B. Ethyldiisopropylamin, Bis-2-hydroxyethylcyclohexylamin, Pyridin, Diazabicyclo [2,2,2]-octan, 1,8-Diazabicyclo [5,4,0]-undecen, 1,5-Diazabicyclo [4,3,0]-non-5-en, ein Di- oder Triester der phosphorigen Saüre, z. B. Tributylphosphit, ein aliphatischer, cycloaliphatischer oder araliphatischer Alkohol, ein Glykolmonoehter, bzw. das entsprechende Anion.

### Chelat 5

### (Ni-chelat von Verbindung 4)

Die Herstellung erfolgt nach den Angaben der DE-A 1 768 258 durch Kochen der Ausgangsverbindungen (Verbindung 4 und Nickelacetat im Molverhältnis 1 : 2) in Methanol in Gegenwart der berechneten Menge Namethylat. Der Komplex ist blaßgrün gefärbt und in Toluol oder Ethylacetat glatt löslich.

### Chelat 6

### (Ni-chelat von Verbindung 4)

11,8 g (26 mmol) Verbindung 4 (hergestellt nach den Angaben in GB-A 858 890, FP : 134-135 °C), 18,4 ml (108 mmol) Ethyldiisopropylamin, 80 ml Toluol und eine Lösung von 12,4 g (54 mmol) Nickelchlorid in 20 ml Wasser wurden nach Zugabe von 2,4 g NaOH in 10 ml Wasser 24 h am Dampfbad gerührt. Die organische Phase (Toluol) wurde von der Wasserphase abdekantiert und eingedampft. Ausbeute 11,1 g (80 % der Theorie)

### Chelat 7

### (Ni-chelat von Verbindung 4)

Zu einer Suspension des in Beispiel 1 der DE-A 2 042 652 beschriebenen [2,2'-Thiobis(4-t-octylphe- nolat)]-aquonickel(II)-chelates (hergestellt aus 11,8 g Verbindung 1 und 6,2 g Nickelchlorid) in 120 ml Toluol wurden 1,5 g Diazabicyclo [2,2,2]octan eingetragen. Nach 2 h Erhitzen unter Rückfluß wurde die gebildete klare Lösung unter vermindertem Druck eingedampft. Es wurden 12,7 g (95 % der Theorie) blaßgrüne, in Ethylacetat vollständig lösliche Kristalle erhalten.

### Chelat 8

### (Cu-(II)-chelat von Verbindung 6)

36,2 g (0,1 mol) der Verbindung 6 wurden mit 5,5 g Kupferacetat-hydrat in 300 ml absolutem Ethanol 6 h unter Rückfluß gehalten. Die Lösung wurde in ein Gemisch aus 400 ml Dichlormethan und 500 ml Wasser eingetragen, die Dichlormethanphase wurde abgetrennt und eingeengt. Der feste Rückstand wurde aus Methanol umkristallisiert. Ausbeute 25,0 g, 64 % der Theorie ; Blaß-grünes Pulver.

### Chelat 9

### (Ni-chelat von Verbindung 6)

36,2 g (0,1 mol) der Verbindung 6 wurden mit 6,6 g Nickelacetattetrahydrat in 300 ml absolutem Ethanol analog Chelat 8 versetzt.

Ausbeute 25,9 g, 66 % der Theorie ; Blaß-grünes Pulver.

Chelat 8 entspricht vermutlich der Formel

Chelat 9 entspricht vermutlich der Formel

### Chelat 10

### (Nickelchelat von Verbindung 9)

22,1 g (0,05 mol) Verbindung 9 und 6,25 g (0,025 mol) Nickelacetat-tetrahydrat wurden in 200 ml absolutem Methanol 2 h am Dampfbad erhitzt. Nach Abkühlen wurde filtriert und mit kaltem Methanol gewaschen.

Ausbeute 14,5 g = 62 % der Theorie ; Blaß-grünes Pulver.

### Chelat 11

### (Kupfer-(II)-chelat von Verbindung 9)

22,1 g (0,05 mol) Verbindung 9 und 5,0 g (0,025 mol) Kupferacetat-hydrat wurden in 300 ml absolutem Methanol analog Chelat 10 umgesetzt.

Ausbeute 15,7 g = 68 % der Theorie ; Blaß gelb-grünes Pulver;

Chelat 10 hat vermutlich die Struktur

Chelat 11 hat vermutlich die Struktur

Bei den nach der vorliegenden Erfindung benutzten Metallisierungsmitteln handelt es sich im Gegensatz zu der gemäß US-A4282305 verwendeten wasserlöslichen Metall-salzen um mehr oder weniger wasserunlösliche Verbindungen, die der jeweiligen Schicht in dispergierter Form zugegeben werden, in der sie dann aufgrund ihrer Wasserunlöslichkeit eine separate Phase ausbilden. Die Einarbeitung in eine hydrophile Bindemittelschicht erfolgt meist in der Weise, daß die wasserunlöslichen Cu-(II)- bzw. Ni-Komplexe als Lösung in einem niedrigsiedenden Lösungsmittel wie Diethylcarbonat oder Ethylacetat in der Gießzusammensetzung für eine hydrophile Bindemittelschicht dispergiert werden, zweckmäßigerweise unter gleichzeitiger Verwendung eines Ölbildners.

Bei den Ölbildnern handelt es sich um Substanzen, die im allgemeinen über 180 °C sieden und für die zu dispergierenden wasserunlöslichen organischen Kupfer-(II)- bzw. Nickelkomplexe ein gutes Lösungsvermögen haben. Hierunter werden die Ester von Glutarsäure, Adipinsäure, Phthalsäure, Sebacinsäure, Bernsteinsäure, Maleinsäure, Fumarsäure, Isophthalsäure, Terephthalsäure und Phosphorsäure oder die Ester von Glycerin, sowie Paraffin und fluoriertes Paraffin bevorzugt verwendet, weil diese Verbindungen chemisch beständig und sehr leicht zugänglich sind, sehr leicht gehandhabt werden können und bei Verwendung der Dispersionen für fotografische Zwecke keinen nachteiligen Einfluß auf die lichtempfindlichen Materialien haben. Als Ölbildner werden erfindungsgemäß besonders bevorzugt die folgenden verwendet : Trikresylphosphat, Triphenylphosphat, Dibutylphthalat, Di-n-octylphthalat, Di-2-ethylhexylphthalat, Glycerintributyrat, Glycerintripropionat, Dioctylsebacat, Paraffin und fluoriertes Paraffin. Als geeignete Ölbildner haben sich des weiteren Monoester langkettig alkylierter Bernsteinsäuren erwiesen. Derartige Verbindungen sind in US-A 3 689 271 beschrieben.

Der Gehalt an Ölbildner liegt bevorzugt zwischen 10 und 200 %, bezogen auf die Gewichtsmenge des eingesetzten Cu-(II) - bzw. Ni-Chelates.

Erfindungsgemäß werden die wasserunlöslichen Cu-(II)- bzw. Ni-Komplexe als Metallisierungsmittel in eine hydrophile Bindemittelschicht eines Bildempfangselementes eingearbeitet, die zu einer durch diffusionsfähige Farbstoffe anfärbbaren hydrophilen Bindemittelschicht benachbart ist. Hierdurch ist eine räumliche Beziehung angesprochen, durch die gewährleistet ist, daß die Metallisierungsmittel nicht zu irgendwelchen Störungen in der anfärbbaren Schicht Anlaß geben, z. B. in Form einer unerwünschten Anfärbung, aber andererseits mit einer gewissen Verzögerung eine Diffusion der entsprechenden Metallionen in die anfärbbare Schicht ermöglichen, so daß dort eine Komplexierung des Bildfarbstoffes stattfinden kann, falls letzterer chelatisierbare Gruppen enthält. Zweckmäßigerweise ist das Metallisierungsmittel in einer Schicht des Bildempfangselementes enthalten, die auf der dem lichtempfindlichen Element abgekehrten Seite der anfärbbaren Schicht angeordnet ist, d. h. zwischen dem Schichtträger des Bildempfangselementes und der anfärbbaren Schicht.

Die anfärbbare Schicht des erfindungsgemäßen Bildempfangselementes enthält als Beizmittel für die diffusionsfähigen Bildfarbstoffe bevorzugt ein Polymer mit Struktureinheiten, die eine heterocyclische Aminofunktion vorzugsweise in quaternierter oder protonierter Form aufweisen. Unter einer heterocyclischen Aminofunktion wird dabei ein Stickstoffatom verstanden, das Ringglied eines heterocyclischen Ringes ist und (in Form der tertiären Base) ausschließlich mit solchen Kohlenstoff- oder Heteroatomen verbunden ist, die ebenfalls Ringglied eines heterocyclischen Ringes, insbesondere des selben heterocyclischen Ringes sind.

Die Struktureinheiten mit einer quaternierten oder protonierten heterocyclischen Aminofunktion, die ein Merkmal der erfindungsgemäß bevorzugt verwendeten Beizmittel darstellen, lassen sich etwa durch folgende allgemeine Formel XII darstellen worin bedeuten
Z die zur Vervollständigung eines stickstoffhaltigen heterocyclischen Ringes, insbesondere eines Pyridin- oder Imidazolringes erforderlichen Atome ;
L eine einfache chemische Bindung oder ein zweibindiges Bindeglied zwischen dem heterocyclischen Ring und dem C-Atom, das den Rest R^{B} trägt, z. B. -O-, Alkylen mit bis zu 6 C-Atomen, Arylen mit 6 bis 10 C-Atomen, Arylenalkylen mit 7 bis 12 C-Atomen, -COOR^{D-} oder -CONHR°-;
R^{A} H, ―COOR^{C} oder ―CONHR^{C} ;
R^{B} H oder Alkyl mit 1 bis 6 C-Atomen, z. B. Methyl ;
R^{C} Wasserstoff, Alkyl, z. B. Methyl oder Hydroxyethyl, oder Aralkyl wie Benzyl ;
R^{D} Alkylen mit bis zu 6 C-Atomen, Arylen mit 6 bis 10 C-Atomen oder Arylenalkylen mit 7 bis 12 C-Atomen.
x^{e} ein ein- oder zweiwertiges Anion, z. B. Halogenid, Sulfat, Alkylsulfat, Acetat, oder Phosphat.

Der durch Z vervollständigte stickstoffhaltige heterocyclische Ring kann außer dem in der Formel XII dargestellten Stickstoffatom mindestens ein weiteres Stickstoffatom enthalten und dementsprechend mit der Polymerekette gegebenenfalls unter Einschaltung eines Bindegliedes L entweder über ein Ring-C-Atom oder ein Ring-N-Atom verknüpft sein. Der Ring kann darüber hinaus weiter substituiert sein, z. B. durch Alkyl, insbesondere Methyl.

Das als Bindemittel verwendete Polymer kann außer den Struktureinheiten mit quaternierter bzw. protonierter heterocyclischer Aminofunktion weitere Struktureinheiten enthalten, insbesondere Struktureinheiten, die die erwähnte heterocyclische Aminofunktion, allerdings weder in quaternierter noch in protonierter Form, sondern in Form der tertiären Base enthalten, sowie gegebenenfalls Struktureinheiten, die sich von Comonomeren ohne die erwähnte heterocyclische Aminofunktion ableiten, die mit den die erwähnte heterocyclische Aminofunktion enthaltenden Monomeren copolymerisierbar sind.

Beispiele für als Beizmittel geeignete Polymere sind im folgenden aufgeführt :

Die Herstellung der (Misch-) Polymerisate kann nach dem Fachmann bekannten Verfahren der Lösungs- oder Fällungs-Polymerisation erfolgen. Die Einführung der heterocyclischen Aminofunktion kann entweder durch Verwendung entsprechender Monomerer oder durch polymeranaloge Reaktionen erfolgen. Geeignete Monomere sind beispielsweise 4-Vinylpyridin, 2-Methyl-5-vinylpyridin, N-Vinylimidazol, 2-Methyl-N-vinylimidazol, 1-Methacrolyloxyethylimidazol sowie deren Quaternierungsprodukte mit Alkylierungsmitteln, wie z. B. beschrieben in J. Polymer Science, Polymer Letters Ed., 16, 393-399 (1978) ; Polymer, 14, 639 (1973) ; J. Polymer Science, Polymer Chemistry Ed.; 13, 161-170 (1975).

Bei den polymer-analogen Reaktionen geht man aus von vorgegebenen reaktiven Polymeren, die anschließend mit entsprechend substituierten Heterocyclen umgesetzt werden. Ein Beispiel ist die Reaktion von polymeren Maleinsäureanhydriden mit Aminopropylimidazol.

Als Comonomere kommen a,ß-ungesättigte Verbindungen in Frage wie z. B. Vinylaromaten (Styrole), Vinylester, Vinylether, Vinylchlorid, Vinylidenchlorid, N-Vinylpyrrolidon, Acrylsäureester, Methacrylsäureester, Acrylamide, Methacrylamide und Maleinsäurederivate.

Es ist bekannt, daß anionische Bildfarbstoffe bei der Festlegung auf kationischen Beizmitteln eine beträchtliche Einbuße an Lichtechtheit erleiden können. Der Lichtechtheitsverlust ist stark von der Struktur und der Einlagerungsform des kationischen Beizmittels abhängig und hängt auch in schwer vorhersehrbarer Weise mit der Konstitution des festgelegten Bildfarbstoffes zusammen.

Zur Verbesserung der Lichtechtheit von auf kationischen Beizmitteln festgelegten Bildfarbstoffen wurde in DE-A 2740719 deren nachträgliche Metallisierung mit Übergangsmetallionen vorgeschlagen. Erfindungsgemäß wird die Metallisierung mittels Cu-(II)- bzw. Ni-lonen durchgeführt, die von der zu der anfärbbaren Schicht benachbarten sogenannten Metallspenderschicht geliefert werden, in der diese Ionen in Form wasserunlöslicher organischer Komplexverbindungen dispergiert vorliegen.

Die Verwendung von Nickelchelaten zur Stabilisierung von fotografischen Farbbildern ist mehrfach beschrieben worden. So ist in der DE-A 28 53 826 die Verwendung von Nickelchelaten aus Thioamiden der Picolinsäure- oder Chinaldinsäurereihe zur Stabilisierung von Farbstoffen gegen Licht beschrieben. Die beträchtliche Eigenfärbung der dort beschriebenen Nickelchelate würde schon bei Mengenanteilen von 5 mmol/m² Bildempfangsschicht zu einer prohibitiven Anfärbung der Bildweißen führen.

Zur Verwendung in Bildempfangselementen für das Farbdiffusionsübertragungsverfahren sind nur solche Kupfer- oder Nickelkomplexe geeignet, die noch in Mengenanteilen von 50 mmol/m² nicht zu einer Anfärbung der anfärbbaren Schicht über Dichten von 0,07, gemessen hinter Blau-, Grün- oder Rotfilter, führen.

Die erfindungsgemäß verwendeten Kupfer- oder Nickelkomplexe können in der verschiedenartigsten Weise verwendet werden, um Kupfer-(II)- oder Nickelionen diffusionsfest in Schichten einzulagern, ohne daß ihre Reaktivität gegenüber komplexbildenden Farbstoffen verloren geht. So können die Komplexe mit Bindemitteln wie beispielsweise Gelatine, Polyvinylalkohol, Cellulosederivaten, Polyacrylamiden vermischt werden und in Form dieser Mischungen zur Herstellung transparenter Schichten verwendet werden.

Die beschriebenen Cu-(II)- oder Ni-komplexe eignen sich ferner als Metallspender für die Einlagerung in fotografische Schichten, in denen durch Reaktion der komplex gebundenen Metallionen mit anderen organischen farblosen oder farbigen farbbildenden Komplexbildnern eine gleichmäßige oder bildmäßige Anfärbung erzeugt werden soll. Die Erzeugung einer gleichmäßigen Anfärbung dient beispielsweise dazu um nach der bildmäßigen Belichtung ein bei der Entwicklung eines integralen Aufzeichnungsmaterials entstehendes unerwünschtes Bild unsichtbar zu machen, z. B. ein in dem lichtempfindlichen Element zurückgehaltenes negatives Farbbild, wenn in der Bildempfangsschicht ein positives Farbbild erzeugt wird. Mit Vorteil werden die beschriebenen Komplexe nach der vorliegenden Erfindung aber in einer sogenannten Metallspenderschicht (« metal source •) verwendet, die zusammen mit einer anfärbbaren Schicht und einem Schichtträger ein sogenanntes Bildempfangselement darstellt. Ein solches Bildempfangselement kann ein integraler Bestandteil eines mehrschichtigen lichtempfindlichen farbfotografischen Aufzeichnungsmaterials sein, in welchem Fall es nach der Entwicklung entweder mit dem ursprünglich lichtempfindlichen Element verbunden bleibt oder von jenem abgetrennt wird. Das Bildempfangselement kann aber auch zunächst als separates nicht lichtempfindliches fotografisches Material vorliegen, das erst während der Verarbeitung des lichtempfindlichen Aufzeichnungsmaterials mit jenem in Kontakt gebracht und gegebenenfalls anschließend wieder abgetrennt wird.

Das Bildempfangselement gemäß der vorliegenden Erfindung zeichnet sich durch beträchtliche Vorteile aus, vor allem im Hinblick auf das hohe Lichtechtheitsniveau und den klaren Farbton der Farbübertrage insbesondere wenn Bildfarbstoffe mit chelatisierbaren Gruppen zur Anwendung gelangen.

Die Bildempfangselemente können in üblicher Weise gehärtet werden, um ihre Kratzfestigkeit zu verbessern, sowie um die Flüssigkeitsaufnahme während der Verarbeitung mit einem alkalischen Medium zu begrenzen.

Die Stabilität der dispergiert eingelagerten Kupfer-(II)- bzw. Nickelchelate ist groß genug um zu verhindern, daß während einer längeren Lagerung Cu-(II)- oder NI-Ionen in die hydrophile Bindemittelphase austreten und dort gegebenenfalls bis zum eingelagerten Farbabspalter diffundieren, womit ein Verlust an Diffusionsfähigkeit sowie an fotografischer Empfindlichkeit verbunden wäre.

Das erfindungsgemäße Bildempfangselement ist daher besonders geeignet zur Herstellung von integralen Monoblatt- oder Einzelblattmaterialien, bei denen das Bildempfangselement zusammen mit den Schichten des litchtempfindlichen Elementes in einem geschlossenen Schichtverband vorliegt und von jenen gegebenenfalls ausschließlich durch eine der optischen Trennung dienende opazifizierende Schicht getrennt ist.

Das erfindungsgemäße Bildempfangselement mit der die beschriebenen Chelate enthaltenden hydrophilen Bindemittelschicht in Nachbarschaft zu der anfärbbaren Schicht its als Bildempfangsmaterial für jede Art von fotografischen Farbdiffusionsübertragungsverfahren geeignet, bei denen diffundierende Bildfarbstoffe oder auch diffundierende Farbbildner (Bildfarbstoffvorläufer) mit zur Chelatbildung befähigten Substituenten verwendet bzw. bildmäßig freigesetzt und auf eine Bildempfangsschicht übertragen werden können. Nach dem erfolgten Übertrag weist demnach ein solches fotografisches Material in der Bildempfangsschicht eine bildgemäße Verteilung eines oder mehrerer derartiger Farbstoffe in Form der entsprechenden Farbstoff-Metall-Komplexe auf.

Gemäß einer vorteilhaften Ausgestaltung der Erfindung kann ein integrales fotografisches Aufzeichnungsmaterial außer dem erfindungsgemäßen Bildempfangselement mit den beschriebenen (hydrophoben) Kupfer-(II)- oder Nickelkomplexen ein schichtförmiges lichtempfindliches Element aufweisen, das mindestens eine Schicht mit einem vorzugsweise sauren Farbstoff oder einer entsprechenden Vorläuferverbindung sowie mindestens eine lichtempfindliche Schicht, insbesondere eine lichtempfindliche Silberhalogenidemulsionsschicht enthält. Die erwähnten Farbstoffe bzw. Farbstoffvorläuferverbindungen werden nachfolgend zusammenfassend als farbgebende Verbindungen bezeichnet. In vorteilhafter Weise kann ein solches Aufzeichnungsmaterial auch mehrere lichtempfindliche Silberhalogenidemulsionsschichten unterschiedlicher Spektralempfindlichkeit enthalten sowie weitere nicht lichtempfindliche Schichten wie Zwischenschichten, Deckschichten und andere Schichten der verschiedensten Funktionen, wie sie bei mehrschichtigen farbfotografischen Aufzeichnungsmaterialien üblich sind.

Fotografische Materialien, die ein Bildempfangselement mit erfindungsgemäßen Kupfer-(II)- oder Nickelkomplexen aufweisen, d. h. die Bildempfangsmaterialien selbst und insbesondere auch farbfotografische Aufzeichnungsmaterialien, die als integralen Bestandteil ein solches Bildempfangsmaterial enthalten, können darüber hinaus noch saure Schichten und sogenannte Brems- oder Verzögerungsschichten enthalten, die zusammen ein sogenanntes kombiniertes Neutralisationssystem bilden. Ein solches Neutralisationssystem kann in bekannter Weise zwischen dem Schichtträger und der darauf angeordneten Bildempfangschicht angeordnet sein oder an einer anderen Stelle im Schichtverband, z. B. oberhalb der lichtempfindlichen Schichten, d. h. jenseits dieser lichtempfindlichen Schichten, von der Bildempfangsschicht aus betrachtet. Das Neutralisationssystem ist normalerweise so orientiert, daß sich die Brems- oder Verzögerungsschicht zwischen der Säureschicht und der Stelle befindet, an der die alkalische Entwicklungsflüssigkeit oder -paste zur Einwirkung gebracht wird. Solche Säureschichten, Bremsschichten bzw. aus beiden bestehende Neutralisationsschichten sind beispielsweise bekannt aus US-A 2 584 030, US-A 2 983 606, US-A 3 362 819, US-A 3 362 821, DE-A 2 455 762, DE-A 26 01 653, DE-A 26 52 464, DE-A 27 16 505, DE-A 28 16 878. Ein solches Neutralisationssystem kann in bekannter Weise auch zwei oder mehrere Bremsschichten enthalten.

Das fotografische Material kann in einer besonderen Ausgestaltung des weiteren eine oder mehrere für wäßrige Flüssigkeiten durchlässige pigmenthaltige opake Schichten enthalten. Diese können zwei Funktionen erfüllen. Einerseits kann hierdurch der unerwünschte Zutritt von Licht zu lichtempfindlichen Schichten unterbunden werden und andererseits kann eine solche Pigmentschicht insbesondere, wenn ein helles oder weißes Pigment, z. B. Ti0₂, verwendet wurden, für das erzeugte Farbbild einen ästhetisch angenehmen Hintergrund bilden. Integrale farbfotografische Aufzeichnungsmaterialien mit einer solchen Pigmentschicht sind bekannt, z. B. aus US-A 2543 181 und DE-A 1 924430.

Anstelle einer vorgebildeten opaken Schicht können auch Mittel vorgesehen sein, um eine solche Schicht erst im Verlauf des Entwicklungsverfahrens zu erzeugen. Entsprechend den beiden erwähnten Funktionen können derartige Pigmentschichten aus zwei oder mehreren Teilschichten aufgebaut sein, von denen eine beispielsweise ein weißes Pigment und die andere beispielsweise ein dunkles, Licht absorbierendes Pigment, z. B. Ruß, enthält.

Bei einer besonders bevorzugten Ausgestaltung der Erfindung ist das fotografische Material ein integrales farbfotografisches Aufzeichnungsmaterial für die Durchführung des Farbdiffusionsübertragungsverfahrens und weist beispielsweise folgende Schichtelemente auf :
1) einen transparenten Schichtträger ;
2) eine hydrophile Bindemittelschicht mit einer Dispersion wasserunlöslicher organischer Ni- oder Cu-(lI)- Komplexe ;
3) eine anfärbbare Schicht ;
4) eine lichtundurchlässige Schicht (Pigmentschicht) ;
5) ein lichtempfindliches Element mit mindestens einer lichtempfindlichen Silberhalogenidemulsionsschicht und mindestens einer dieser zugeordneten farbgebenden Verbindung ;
6) eine Bremsschicht ;
7) eine saure Polymerschicht ;
8) einen transparenten Schichtträger.

Dieses Material kann dabei in der Weise zusammengesetzt werden, daß getrennt voneinander zwei verschiedene Teile hergestellt werden, nämlich der lichtempfindliche Teil (Schichtelemente 1 bis 5) und das Abdeckblatt (Schichtelemente 6 bis 8), die dann schichtseitig aufeinander gelegt und miteinander verbunden werden, gegebenenfalls unter Verwendung von Abstandsstreifen, so daß zwischen den beiden Teilen ein Raum für die Aufnahme einer genau bemessenen Menge einer Entwicklungsflüssigkeit gebildet wird. Die Schichtelemente 6 und 7, die zusammen das Neutralisationssystem bilden, können auch, allerdings in vertauschter Reihenfolge, zwischen dem Schichtträger und der Bildempfangsschicht des lichtempfindlichen Teiles angeordnet sein.

Es können Mittel vorgesehen sein, um eine Entwicklungsflüssigkeit zwischen zwei benachbarte Schichten des integralen Aufzeichnungsmaterials einzuführen, z. B. in Form eines seitlich angeordneten, aufspaltbaren Behälters, der bei Einwirkung mechanischer Kräfte seinen Inhalt zwischen zwei benachbarte Schichten des Aufzeichnungsmaterials, im vorliegenden Fall zwischen den lichtempfindlichen Teil und das Abdeckblatt, ergießt.

Das lichtempfindliche Element enthält im Falle eines Einfarbstoffübertragungsverfahrens eine lichtempfindliche Silberhalogenidemulsionsschicht und dieser zugeordnet eine farbgebende Verbindung. Dabei kann sich die farbgebende Verbindung in einer zu der Silberhalogenidemulsionsschicht benachbarten Schicht oder in der Silberhalogenidemulsionsschicht selbst befinden, wobei im letzteren Fall die Farbe des Bildfarbstoffes bevorzugt so ausgewählt wird, daß der überwiegende Absorptionsbereich der farbgebenden Verbindung nicht übereinstimmt mit dem überwiegenden Empfindlichkeitsbereich der Silberhalogenidemulsionsschicht. Zur Herstellung mehrfarbiger Übertragsbilder in naturgetreuen Farben enthält das lichtempfindliche Element jedoch drei derartige Zuordnungen von farbgebender Verbindung und lichtempfindlicher Silberhalogenidemulsionsschicht, wobei in der Regel der Absorptionsbereich des aus der farbgebenden Verbindung resultierenden Bildfarbstoffes mit dem Bereich der spektralen Empfindlichkeit der zugeordneten Silberhalogenidemulsionsschicht im wesentlichen übereinstimmen wird. Günstig für die Erzielung einer möglichst hohen Empfindlichkeit ist es dann jedoch, wenn jeweils die farbgebende Verbindung in einer separaten Bindemittelschicht (gesehen in Richtung des bei der Belichtung einfallenden Lichtes) hinter der Silberhalogenidemulsionsschicht angeordnet ist oder eine Absorption aufweist, die von derjenigen des Bildfarbstoffes verschieden ist (« verschobene Bildfarbstoffe » - US-A 3 854 945). Eine Verschiebung der Absorption ergibt sich in der Regel in der Bildempfangsschicht durch Komplexbildung mit den darin vorliegenden Kupfer-(II)-oder Nickelionen, wenn Farbstoffe mit zur Chelatbildung befähigten Substituenten verwendet werden.

Bei den farbgebenden Verbindungen kann es sich um farbige Verbindungen handeln, die selbst diffusionsfähig sind und die bei der Behandlung der Schichten mit einer alkalischen Arbeitsflüssigkeit anfangen, zu diffundieren und lediglich an den belichteten Stellen durch die Entwicklung festgelegt werden. Die farbgebenden Verbindungen können aber auch diffusionsfest sein und im Verlauf der Entwicklung einen diffusionsfähigen Farbstoff in Freiheit setzen.

Farbgebende Verbindungen, die a priori diffusionsfähig sind, sind beispielsweise bekannt aus den deutschen Patentschriften 1 036 640, 1 111 936 und 1 196 075. Die dort beschriebenen sogenannten Farbstoffentwickler enthalten im gleichen Molekül einen Farbstoffrest und eine Gruppierung, die in der Lage ist, belichtetes Silberhalogenid zu entwickeln.

Unter den bisher bekannt gewordenen Verfahren zur Herstellung farbfotografischer Bilder nach dem Farbdiffusionsübertragungsverfahren gewinnen in jüngster Zeit zunehmend solche an Bedeutung, die auf der Verwendung diffusionsfest eingelagerter farbgebender Verbindungen beruhen, aus denen bei der Entwicklung diffusionsfähige Farbstoffe oder Farbstoffvorläuferprodukte bildmäßhig abgespalten und auf eine Bildempfangsschicht übertragen werden. Derartige nicht diffundierende farbgebende Verbindungen (Farbabspalter) sind beispielsweise in den folgenden Druckschriften beschrieben :
US-A 3 227 550, US-A 3 443 939, US-A 3 443 940, DE-A 1 930 215, DE-A 2 242 762, DE-A 2 402 900, DE-A 2 406 664, DE-A 2 505 248, DE-A 2 543 902, DE-A 26 13 005, DE-A 26 45 656, DE-A 28 09 716, BE-A 861 241.

In den genannten Druckschriften werden sowohl solche Farbabspalter beschrieben, die bei Verwendung üblicher negativer Silberhalogenidemulsionen negative Farbbilder erzeugen, als auch solche, die bei Verwendung negativer Silberhalogenidemulsionen positive Farbbilder erzeugen. Im ersteren Fall bedarf es, falls positive Farbbilder erwünscht sind, entweder der Verwendung direkt positiver Silberhalogenidemulsionen oder, bei Verwendung von negativen Emulsionen, der Anwendung eines der bekannten Umkehrverfahren, z. B. nach dem Silbersalzdiffusionsverfahren (US-A 2 763 800) oder durch Verwendung von Verbindungen, die als Folge der Entwicklung Entwicklungsinhibitoren in Freiheit setzen.

Bei Verwendung der erfindungsgemäßen Bildempfangselemente werden bevorzugt Farbabspalter verwendet, die im Farbstoffrest zur Komplexbildung befähigte Substituenten enthalten. Hierunter sind besonders zu erwähnen Azofarbstoffe, die benachbart zur Azobindung chelatbildende Substituenten wie -OH, -NHR oder auch Ringstickstoffatome aufweisen. Farbgebende Verbindungen mit solchen Farbstoffresten sind beispielsweise beschrieben in den Research Disclosure Publikationen Nr. 17 334 (Sept. 1978) und Nr. 18 022 (April 1979), sowie in US-A 3 081 167, DE-A 27 40 719, DE-A 31 07 540, DE-A 31 15648 und DE-A 31 17 243.

Überraschenderweise wird jedoch ebenso eine stabilisierende Wirkung erzielt, wenn Farbabspalter verwendet werden, die nicht nachkomplexierbare Farbstoffe liefern.

### Beispiel 1

Bildempfangsblätter gemäß Erfindung und nicht erfindungsgemäße Bildempfangsblätter wurden hergestellt, indem auf einen polyethylenkaschierten Papierträger nacheinander die im folgenden angegebenen Schichten aufgetragen wurden (Mengenangaben pro m²) :

### Bildempfangsblatt 1

### Bildempfangsblatt 2

Es wurde wie bei Blatt 1 verfahren, jedoch mit dem Unterschied, daß Schicht 1 folgende Zusammensetzung hatte :

### Bildempfangsblatt 3

Es wurde wie bei Blatt 1 verfahren, jedoch mit dem Unterschied, daß Schicht 1 folgende Zusammensetzung hatte:

### Bildempfangsblatt 4

Es wurde wie bei Blatt 1 verfahren, jedoch mit dem Unterschied, daß Schicht 1 folgende Zusammensetzung hatte :

### Bildempfangsblatt 5

Es wurde wie bei Blatt 1 verfahren, jedoch mit dem Unterschied, daß Schicht 1 folgende Zusammensetzung hatte :

### Bildempfangsblatt 6 (nicht erfindungsgemäß)

Ein Bildempfangsblatt gemäß dem Stand der Technik (US-A 3 282 305) wurde hergestellt, indem wie bei Blatt 1 verfahren wurde, jedoch mit dem Unterschied, daß Schicht 1 folgende Zusammensetzung hatte :

Bei den Bildempfangsblättern 1 bis 6 erhält man in jedem Fall eine schwach grün gefärbte Bildempfangsschicht mit glatter Oberfläche. Die optische Dichte ist jeweils nicht größer als 0,05 gemessen hinter Rotfilter.

### Bildempfangsblatt 7

Es wurde wie bei Blatt 1 verfahren, jedoch mit dem Unterschied, daß Schicht 1 folgende Zusammensetzung hatte :

### Bildempfangsblatt 8

Es wurde wie bei Blatt 1 verfahren, jedoch mit dem Unterschied, daß Schicht 1 folgende Zusammensetzung hatte :

### Bildempfangsblatt 9

Es wurde wie bei Blatt 1 verfahren, jedoch mit dem Unterschied, daß Schicht 1 folgende Zusammensetzung hatte :

### Bildempfangsblatt 10

Es wurde wie bei Blatt 1 verfahren, jedoch mit dem Unterschied, daß Schicht 1 folgende Zusammensetzung hatte :

Bei den Bildempfangsblättern 7 bis 10 erhält man in jedem Fall eine Bildempfangschicht mit glatter Oberfläche. Die Bildempfangsschicht ist im Fall der Bildempfangsblätter 7 und 8 schwach blau und im Fall der Bildempfangsblätter 9 und 10 schwach gelb gefärbt. Die hinter Rotfilter bzw. Blaufilter gemessene optische Dichte ist in jedem Fall kleiner als 0,05.

### Bildempfangsblatt 11 (nicht erfindungsgemäß)

Ein Bildempfangsblatt gemäß Stand der Technik (US 4 282 305) wurde hergestellt, indem wie bei Blatt 1 verfahren wurde, jedoch mit dem Unterschied, daß Schicht 1 folgende Zusammensetzung hatte :

Man erhält eine blaugefärbte Bildempfangsschicht mit glatter Oberfläche. Die hinter Rotfilter gemessene Dichte beträgt 0,25. Dieses Bildempfangsblatt ist für praktische Zwecke unbrauchbar.

### Bildempfangsblatt 12

Es wurde wie bei Blatt 3 verfahren (Chelat 5 - Ni), jedoch mit dem Unterschied, daß Schicht 2 folgende Zusammensetzung hatte :

### Bildempfangsblatt 13

Es wurde wie bei Blatt 12 verfahren, jedoch mit dem Unterschied, daß Schicht 1 folgende Zusammensetzung hatte :

### Bildempfangsblatt 14

Es wurde wie bei Blatt 3 verfahren (Chelat 5 - Ni), jedoch mit dem Unterschied, daß Schicht 2 folgende Zusammensetzung hatte :

### Bildempfangsblatt 15

Es wurde wie bei Blatt 14 verfahren, jedoch mit dem Unterschied, daß Schicht 1 folgende Zusammensetzung hatte :

Es wurden Bildempfangsblätter 12 bis 15 mit glatter Oberfläche erhalten. Die Blätter 12 und 14 waren schwach grün und die Blätter 13 und 15 schwach blau gefärbt. Die hinter Rotfilter gemessene optische Dichte war jeweils kleiner als 0,05.

### Bildempfangsblatt 16 (nicht erfindungsgemäß)

Wie Bildempfangsblatt 1, jedoch ohne Schicht 1.

Je 1 Streifen der Bildempfangsblätter 1 bis 15 wurde 2 min in eine 4 %ige NaOH-Lösung getaucht. Bildempfangsblätter 1-5, 7-10 und 12-15 erschienen danach bei Betrachtung am Tageslicht schwachbeige bis schwachblau, Bildempfangsblatt 6 deutlich chamois und Bildempfangsblatt 11 deutlich blau angefärbt.

Nach einem anschließenden Behandlungsbad mit einem auf pH = 6 eingestellten 3 %igem Na-Succinatpuffer wurden die Bildempfangsblätter 1-5, 7-10 und 12-15 entfärbt. Bildempfangsblatt 6 behielt dagegen eine bräuliche, Bildempfangsblatt 11 eine bläuliche Anfärbung bei ; letztere waren für praktische Zwecke wenig geeignet.

### Beispiel 2

Von folgenden nachkomplexierbaren Bildfarbstoffen wurden 0,03 molare Lösungen hergestellt und mit 1 % NaOH alkalisch gestellt.

### Farbstoff F (Farbstoff 13 der DE-A 31 07 540)

### Farbstoff G (Farbstoff 13 der deutschen Patentanmeldung DE-A 31 15 648)

In diese Lösungen wurde je 1 Streifen von jedem der Bildempfangsblätter 1-6,12 und 14 eingetaucht, bis eine Dichte von 1,5, gemessen hinter komplementärfarbigem Filter, erreicht war. Von Bildempfangsblatt 16 wurden die entsprechenden Streifen so lange eingetaucht, bis eine 30 s dauernde Nachbehandlung mit 2%iger Nickelacetatlösung eine Dichte von 1,5 ergab.

Anschließend wurden die Streifen mit einer auf pH = 6 gestellten 2 %igen Natriumsuccinatlösung 1 min nachbehandelt und getrocknet.

Die Auswertung zeigt, daß die erwünschten Farbtöne bei den erfindungsgemäßen Bildempfangsblättern im wesentlichen ohne Verzögerung gegenüber dem Stand der Technik erreicht werden und daß die Nuancen der Bildempfangsblätter 1-5,12 und 14 denen entsprechen, die mit Bildempfangsblatt 16 bei Nachbehandlung mit Ni-acetat erhalten werden. Es treten keinerlei bräunliche Verfärbungen auf. Die Komplexierung erfolgt augenblicklich, ein allmählicher Farbumschlag ist nicht zu erkennen. Bei Bildempfangsblatt 6 sind die Nuancen etwas trüb.

Zur Lichtechtheitsprüfung wurde je 1 Streifen mit Farbüberträgen der Farbstoffe A bis G auf den Bildempfangsblättern 3,4 und 16 48 h einer Hochintensitätsbelichtung im Xenotest-Gerät unterworfen. Die nach Einwirkung von 4,8 · 10⁶ Ixh festgestellten prozentalen Dichteverluste, bezogen auf die Ausgangsdichte 1,5, sind in der folgenden Tabelle 1 zusammengefaßt :
(Siehe Tabelle 1 Seite 24 f.)

Die Ergebnisse lassen den Schluß zu, daß die Lichtechtheit von Farbüberträgen aus nachkomplexierbaren anionischen Bildfarbstoffen durch Metallisierung mit hydrophoben Nickelchelaten gemäß der Erfindung verbessert werden kann.

### Beispiel 3

In die Farbstofflösungen wurde je 1 Streifen von jedem der Bildempfangsblätter 7-11, 13 und 15 eingetaucht, bis eine Dichte von 1,5, gemessen hinter komplementärfarbigem Filter, erreicht war. Von Bildempfangsblatt 16 wurden die entsprechenden Streifen so lange eingetaucht, bis eine 30 s dauernde Nachbehandlung mit 2%iger Kupferacetatlösung eine Dichte von 1,5 ergab.

Anschließend wurden die Streifen mit einer auf pH = 6 gestellten 2%igen Natriumsuccinatlösung 1 min nachbehandelt und getrocknet.

Die Auswertung zeigt, daß die erwünschten Farbtöne im wesentlichen ohne Verzögerung gegenüber dem Stand der Technik erreicht werden und daß die Nuancen der Bildempfangsblätter 7-10, 13 und 15 denen entsprechen, die mit Bildempfangsblatt 16 bei Nachbehandlung mit Cu-acetat erhalten werden. Es treten keinerlei bräunliche Verfärbungen auf. Die Komplexierung erfolgt augenblicklich, ein allmählicher Farbumschlag ist nicht zu erkennen. Bei Bildempfangsblatt 11 sind die Nuancen trüb und etwas kürzer.

Zur Lichtechtheitsprüfung wurde je 1 Streifen mit Farbüberträgen der Farbstoffe A bis G auf den Bildempfangsblättern 7, 9 und 16 48 h einer Hochintensitätsbelichtung im Xenotest-Gerät unterworfen. Die nach Einwirkung von 4,8- 108 Ixh festgestellten prozentualen Dichteverluste, bezogen auf die Ausgangsdichte 1,5, sind in der folgenden Tabelle 2 zusammenfaßt :

Die Ergebnisse lassen den Schluß zu, daß die Lichtechtheit von Farbüberträgen aus nachkomplexierbaren anionischen Bildfarbstoffen durch Metallisierung mit hydrophoben Kupfer-(II)-chelaten gemäß der Erfindung verbessert werden kann.

### Beispiel 4

Es wurde verfahren wie in Anwendungsbeispiel 2, jedoch unter Verwendung folgender nicht nachkomplexierbarer Bildfarbstoffe :

Zur Lichtechtheitsprüfung wurde je 1 Streifen mit Farbüberträgen der Farbstoff H bis K auf den Bildempfangsblättern 3, 4 und 16 48 h einer Hochintensitätsbelichtung im Xenotest-Gerät unterworfen. Die nach Einwirkung von 4,8 · 10⁶ Ixh festgestellten prozentalen Dichteverluste, bezogen auf die Ausgangsdichte 1,5, sind in der folgenden Tabelle 3 zusammengefaßt :

Die Ergebnisse lassen den Schluß zu, daß die Lichtechtheiten von Farbüberträgen aus nichtkomplexierbaren anionischen Bildfarbstoffen mit hydrophoben Nickelchelaten gemäß der Erfindung ebenfalls verbessert werden können.

## Patentansprüche

1. Bildempfangselement für das Farbdiffusionsübertragungsverfahren, mit einer auf einem Schichtträger angeordneten durch diffusionsfähige organische Farbstoffe anfärbbaren Schicht und einer hierzu benachbarten ein Metallisierungsmittel für nachmetallisierbare Farbstoffe enthaltenden hydrophilen Bindemittelschicht, dadurch gekennzeichnet, daß die benachbarte hydrophile Bindemittelschicht das Metallisierungsmittel im Form einer gegebenenfalls Ölbildnerhaltigen Dispersion eines wasserunlöslichen organischen Kupfer-(II)- oder Nickelkomplexes einer Verbindung einer der folgenden Formeln I bis VI enthält : worin bedeuten
R¹ einen gegebenenfalls durch -0- unterbrochenen Kohlenwasserstoffrest mit bis zu 30 C-Atomen ;
R², R²' Wasserstoff, Alkyl mit bis zu 5 C-Atomen, Cycloalkyl, Aralkyl oder Aryl mit 6 bis 10 C-Atomen
R³, R³' Alkyl oder Alkoxy mit 1 bis 4 C-Atomen, Aralkyl oder OH ;
x
R⁴ einen Kohlenwasserstoffrest mit bis zu 18 C-Atomen, der entweder direkt oder über ―O― angeknüpft ist, Halogen oder eine Gruppe R⁶ ;
R⁵ Wasserstoff, Halogen, Alkyl oder Alkoxy mit bis zu 18 C-Atomen, Alkenyl, einen Rest zur Vervollständigung eines ankondensierten Benzolringes, oder eine Gruppe R⁶, falls nicht R⁴ eine Gruppe R⁶ bedeutet ;
R6 ―NH―CO―R¹¹ oder ―NH―SO₂―R¹²
R⁷, R⁷¹ Alkyl, Aryl oder eine heterocyclische Gruppe ;
R⁸ Wasserstoff oder eine Gruppe R7; oder R⁷ und R⁸ bedeuten zusammen einen Rest zur Vervollständigung eines carbocyclischen oder heterocyclischen Ringes ;
R⁹ Alkyl, Aralkyl oder Cycloalkyl mit bis zu 8 C-Atomen ;
R¹⁰, R¹⁰' Reste wie R² und R²' oder beide zusammen, einen Rest zur Vervollständigung einer 5-, 6-oder 7-gliedrigen cyclischen Aminogruppe ;
R¹¹ Alkyl, Aralkyl, Aryl- OR⁹ oder
R¹² Alkyl, Aryl oder

2. Bildempfangselement nach Anspruch 1, dadurch gekennzeichnet, daß die anfärbbare Schicht als Beizmittel für diffusionsfähige organische Bildfarbstoffe ein Polymer mit Struktureinheiten enthält, die eine heterocyclische Aminofunktion aufweisen.

3. Bildempfangselement nach Anspruch 2, dadurch gekennzeichnet, daß das polymere Beizmittel Struktureinheiten enthält, in denen die heterocyclische Aminofunktion in quaternierter oder protonierter Form vorliegt.

4. Bildempfangselement nach Anspruch 3, dadurch gekennzeichnet, daß das als Beizmittel in der anfärbbaren Schicht enthaltene Polymer Struktureinheiten der folgenden Formel enthält : worin bedeuten
Z die zur Vervollständigung eines stickstoffhaltigen heterocyclischen Ringes erforderlichen Atome ;
L eine einfache chemische Bindung oder ein zweibindiges Bindeglied zwischen dem heterocyclischen Ring und dem C-Atom, das den Rest R^{B} trägt ;
R^{A} Wasserstoff, ―COOR^{c} oder ―CONHR^{c};
R^{B} Wasserstoff oder Alkyl mit 1 bis 6 C-Atomen ;
R^{C} Wasserstoff, Alkyl oder Aralkyl ;
X^{e} ein ein- oder zweiwertiges Anion.

5. Bildempfangselement nach einen der Ansprüche 1 bis 4, dadurch gekennzeichnet, daß es integraler Bestandteil eines mehrschichtigen lichtempfindlichen farbfotografischen Aufzeichnungsmaterials ist.

## Claims

1. Image-receiving element for the dye diffusion transfer process, having a layer which is capable of being dyed by diffusible organic dyes and is arranged on a layer support and, adjacent to said layer, a hydrophilic binder layer containing a metallising agent for subsequently metallisable dyes, characterised in that the adjacent hydrophilic binder layer contains the metallising agent in the form of a dispersion, optionally containing oil-formers, of a water-insoluble organic copper(II) or nickel complex of a compound of one of the following formulae I to VI : wherein
R¹ denotes a hydrocarbon radical which has up to 30 C atoms and is optionally interrupted by ―O―;
R² and R²' denote hydrogen, alkyl with up to 5 C atoms, cycloalkyl, aralkyl or aryl with 6 to 10 C atoms,
R³ and R³' denote alkyl or alkoxy with 1 to 4 C atoms, aralkyl or OH ;
X denotes
R⁴ denotes a hydrocarbon radical with up to 18 C atoms, which is attached either directly or via -0-, or halogen or a group R6;
R⁵ denotes hydrogen, halogen, alkyl or alkoxy with up to 18 C atoms, alkenyl, a radical to complete a fused-on benzene ring, or a group R⁶, if R⁴ does not denote a group R⁶ ;
R⁶ denotes
-NH-CO-R" or ―NH―SO₂―R¹² ;
R⁷ and R⁷' denote alkyl, aryl or a heterocyclic group ;
R⁸ denotes hydrogen or a group R⁷ ; or R⁷ and R⁸ together denote a radical to complete a carbocyclic or heterocyclic ring ;
R⁹ denotes alkyl, aralkyl or cycloalkyl with up to 8 C atoms ;
R¹⁰ and R¹⁰ denote radicals such as R² and R²' or both together denote a radical to complete a 5-, 6- or 7-membered cyclic amino group ;
R¹¹ denotes alkyl, aralkyl, aryl OR⁹ or and
R¹² denotes alkyl, aryl or

2. Image-receiving element according to Claim 1, characterised in that the dyeable layer contains, as a mordant for diffusible organic image dyes, a polymer containing structural units which contain a heterocylic amino function.

3. Image-receiving element according to Claim 2, characterised in that the polymeric mordant contains structural units in which the heterocyclic amino function is present in a quaternised or protonated form.

4. Image-receiving element according to Claim 3, characterised in that the polymer contained as a mordant in the dyeable layer contains structural units of the following formula: wherein
Z denotes the atoms required to complete a nitrogen-containing heterocyclic ring ;
L denotes a single chemical bond or a divalent linking member between the heterocyclic ring and the C atom which carries the radical R^{B} ;
R⁴ denotes hydrogen, -COOR^{c} or ―CONHR^{c} ;
R^{B} denotes hydrogen or alkyl with 1 to 6 C atoms ;
R^{C} denotes hydrogen, alkyl or aralkyl ; and
X⁸ denotes a mono- or divalent anion.

5. Image-receiving element according to one of Claims 1 to 4, characterised in that it is an integral constituent of a multi-layered light-sensitive colour-photographic recording material.

## Revendications

1. Elément récepteur d'image pour le procédé de transfert par diffusion de la couleur, avec une couche teintable par des colorants organiques capables de diffuser qui est placée sur un support de couches, et avec une couche de liant hydrophile qui lui est avoisinante et qui contient un agent de métallisation pour colorants post-métallisables, caractérisé en ce que la couche de liant hydrophile avoisinante contient l'agent de métallisation sous la forme d'une dispersion, renfermant éventuellement un formateur d'huile, d'un complexe organique de cuivre-(II) ou de nickel, insoluble dans l'eau, d'un composé répondant à une des formules suivantes I à VI, dans lesquelles
R' représente un radical hydrocarboné ayant jusqu'à 30 atomes de carbone, éventuellement interrompu par -0-,
R², R²' de l'hydrogène, alcoyle ayant jusqu'à 5 atomes de carbone, cycloalcoyle, aralcoyle ou aryle ayant 6 à 10 atomes de carbone,
R³, R³' alcoyle ou alcoxy anat 1 à 4 atomes de carbone, aralcoyle ou OH,
x
R⁴ un radical hydrocarboné ayant jusqu'à 18 atomes de carbone, qui est relié soit directement ou par l'intermédiaire de ―O―, de l'halogène ou un groupe R⁶,
R⁵ de l'hydrogène, halogène, alcoyle ou alcoxy ayant jusqu'à 18 atomes de carbone, alcényle, un radical pour compléter un noyau benzénique condensé, ou un gorupe R⁶ au cas où R⁴ ne signifie pas un groupe _{R}6, _{R}⁶
―NH―CO―R¹¹ ou ―NH―SO₂―R¹²
R⁷, R7' un alcoyle, aryle ou un groupe hétérocylique,
R⁸ de l'hydrogène ou un groupe R⁷, ou bien R⁷ et R⁸ signifient ensemble un radical pour compléter un noyau carboxylique ou hétérocyclique,
R⁹ alcoyle, alcoyle ou cycloalcoyle ayant jusqu'à 8 atomes de carbone,
R¹⁰, R¹⁰¹ des radicaux comme R² et R²', ou bien tous deux forment un radical pour compléter un groupe amino cyclique à 5, 6 ou 7 chaînons,
R¹¹ alcoyle, aralcoyle, aryle-OR9 ou
R¹² alcoyle, aryle ou

2. Elément récepteur d'image selon la revendication 1, caractérisé en ce que la couche teintable contient, comme agent de mordançage pour colorants d'image organiques capables de diffuser, un polymère avec des unités structurales qui présentent une fonction amino hétérocyclique.

3. Elément récepteur d'image selon la revendication 2, caractérisé en ce que l'agent de mordançage polymère contient des unités structurales dans lesquelles la fonction amino hétérocyclique se présente sous la forme quaternisée ou protonisée.

4. Elément récepteur d'image selon la revendication 3, caractérisé en ce que le polymère contenu comme agent de mordançage dans la couche teintable contient des unités structurales de formule suivante : dans laquelle
Z signifie les atomes nécessaires pour compléter un noyau hétérocyclique renfermant de l'azote,
L une simple liaison chimique ou un chaînon de liaison bivalent entre le noyau hétérocyclique et l'atome de carbone qui porte le radical R^{B},
R^{A} de l'hydrogène, ―COOR^{c} ou ―CONHR^{c},
R^{B} de l'hydrogène ou un alcoyle ayant 1 à 6 atomes de carbone,
R^{C} de l'hydrogène, un alcoyle ou aralcoyle,
R^{e} un anion mono- ou bivalent.

5. Elément récepteur d'image selon l'une des revendications 1 à 4, caractérisé en ce qu'il est un constituant intégral d'un matériel d'enregistrement de photographie en couleur sensible à la lumière et à couches multiples.
